# EUROPÄISCHE PATENTSCHRIFT

(11) **EP 3 484 632 B1**
(45) Veröffentlichungstag und Bekanntmachung des Hinweises auf die Patenterteilung: **26.04.2023**
(21) Anmeldenummer: 17740650.1
(22) Anmeldetag: 03.07.2017
(51) Int. Cl.: B05D 3/06, B05D 7/14, C23C 16/02, B05D 1/00, C21D 10/00

(54) **SUBSTRAT MIT KORROSIONSSCHUTZSYSTEM**
SUBSTRATE WITH ANTI-CORROSION SYSTEM
SUBSTRAT DOTÉ D'UN SYSTÈME ANTICORROSION

(30) Priorität: 15.07.2016 DE 102016213023
(43) Veröffentlichungstag der Anmeldung: 22.05.2019
(73) Patentinhaber: Fraunhofer-Gesellschaft zur Förderung der angewandten Forschung e.V., 80686 München (DE)
(72) Erfinder: SPECHT, Uwe, 28209 Bremen (DE); VISSING, Klaus-Dieter, 27321 Thedinghausen (Morsum) (DE); LUKASCZYK, Thomas, 27721 Ritterhude (DE)
(74) Vertreter: Eisenführ Speiser
(86) Internationale Anmeldenummer: PCT/EP2017/066439
(87) Internationale Veröffentlichungsnummer: WO 2018/010987

(56) Entgegenhaltungen:
- EP-A1- 1 722 006
- DE-A1-102009 007 100
- DE-A1-102014 015 474
- DE-B3-102013 210 176
- DE-B3-102013 219 331
- DE-B3-102013 219 337

## Beschreibung

Die Erfindung betrifft ein Substrat mit Korrosionsschutzsystem, wobei das Korrosionsschutzsystem an der Oberfläche des Substrates angeordnet ist und eine plasmapolymere Schicht mit bestimmten Untergrenzen des E-Moduls und bestimmter Maxima des Si 2p-Peaks sowie zwischen dem Substrat und der plasmapolymeren Schicht eine Zone mit gegenüber dem Substrat angereicherten Korrosionsschutzelementen umfasst.

Die Erfindung betrifft ferner die Verwendung des vorbeschriebenen Korrosionsschutzsystems zur Erzielung eines Korrosionsschutzes sowie ein Verfahren zum Erzeugen eines Substrates mit Korrosionsschutzsystem.

Korrosionsschutz ist eine wichtige technische Aufgabe, denn Korrosion vernichtet Vermögen und sorgt in Produktionsprozessen für Maschinenstillstand. Daher existieren die unterschiedlichsten Verfahren Oberflächen korrosionshindernd auszurüsten. Hierzu zählen primär passive Korrosionsschutzverfahren durch Lackieren oder die Anwendung galvanischer Verfahren. Oberflächen werden beispielsweise eloxiert, verzinkt, brüniert, chromatiert oder phosphatiert. Vielfach versucht man z.B. bei Edelstählen die passivierende Oberfläche durch den Einsatz nasschemischer Verfahren (elektrochemische Verfahren) zu verstärken. Neben passiven Korrosionsschutzverfahren existieren auch einige aktive Verfahren, bei denen z.B. Beschichtungen im Falle eine Defektes korrosionsinhibierende Stoffe abgeben können.

Aufgrund besonderer Anforderungen an die Korrosionsschutzschicht, wie z.B. einem guten Wärmedurchgang bei Wärmeübertragern (umgangssprachlich Wärmetauscher genannt) oder eine hohe Präzision bei der Abbildung der zu schützenden Oberflächenstruktur (Kanten, Prägungen etc.) gibt es einen Bedarf an Dünnschicht-

Korrosionsschutzschichten (≤ 10 µm und insbesondere ≤ 2,5 µm), welche die zu schützende Oberfläche möglichst wenig verändern, einen guten thermischen Wärmeübertrag ermöglichen, keine Schwermetalle abgeben und das Gesamtsubstrat beim Beschichten nicht übermäßig mit Wärme (≤ 100°C) belasten, um hierdurch Diffusionsprozessen nicht Vorschub zu leisten. Dieser Bedarf kann z.B. mit plasmapolymeren Korrosionsschutzschichten gedeckt werden, welche typischerweise in einem Schichtdickenbereich von 10 bis 5000 nm vorzugsweise mit Hilfe eines kalten Verfahrens aufgetragen werden. Zudem eignet sich das plasmapolymere Beschichtungsverfahren grundsätzlich, um in enge Strukturen, wie sie z.B. häufig bei einem Wärmeübertrager gegeben sind, einzudringen oder auch die Passungsgenauigkeit des Bauteils zu erhalten. Alternativ können jedoch z.B. auch Sol-Gel Beschichtungen oder dünne Lackschichten ausgewählt werden.

Für den Einsatz im Anwendungsbereich, z.B. von Wärmetauschern, werden häufig Materialien, wie hoch legierte Edelstähle oder Titan eingesetzt, um eine hohe Korrosionsfestigkeit gegenüber starken Säuren oder Laugen gewährleisten zu können. In Ausnahmefällen werden sogar Kunststoffe zur Anwendung gebracht, die jedoch Einschränkungen beim Wärmeübertrag mit sich bringen.

Edelstähle werden aufgrund ihrer Mikrostruktur zunächst in 4 unterschiedliche Gruppen aufgeteilt: Austenite, Ferrite, Duplex und Martensite. Edelstähle beinhalten 12 bis 26 Gewichts-% Chrom und 6 bis 25 Gewichts-% Nickel [L. Wegrelius]. Weitere Elemente können dem Stahl zugefügt sein, um seine Eigenschaften zu modifizieren.

Die Zugabe von Chrom und Molybdän erhöht die Korrosionsbeständigkeit. Bei Edelstählen ist die oben benannte Menge ausreichend, dass unter Einfluss von Luft und Feuchtigkeit eine Schutzschicht (Passivierung) entsteht. Allgemein kann festgestellt werden, dass ein steigender Chrom- und Molybdängehalt die Korrosionsfestigkeit erhöht.

Im Anwendungsfall des schweren Korrosionsschutzes (Korrosionsschutzklassen C5 und C6) können vielfach etwas preisgünstigere Materialien aufgrund ihrer mangelnden Korrosionsstabilität nicht mehr eingesetzt werden. Daher bestand die Aufgabe ein Beschichtungsverfahren zu identifizieren, welche diesen Mangel kostengünstig beheben kann.

Eine Möglichkeit die Oberfläche zu modifizieren, um eine erhöhte Korrosionsfestigkeit zu erzielen, ist die Laseroberflächenbearbeitung.

In JP 01242787 wird beschrieben wie Edelstahl oder Inconel mit einem Laser bearbeitet wird, um eine korrosionsfeste Oxidschicht zu bilden. JP 08104949 zielt in eine ähnliche Richtung und konzentriert sich jedoch auf austenitische Stähle.

RU 2287414 und KR 964574 machen sich den Effekt der Laserbehandlung zu Nutze, um eine farbliche Gestaltung der Stähle oder anderer metallischer Werkstoffe durch eine Oxidbildung zu erreichen. Letztere Anmeldung macht zudem von der Möglichkeit Gebrauch, vor der Laserbehandlung acrylisches Material oder Polycarbonat aufzubringen, um damit eine transparente Schutzschicht zu erzeugen.

CN 104911329 nutzt die Laserbehandlung von Edelstahl dazu, um eine superhydrophobe korrosionsbeständige Oberfläche zu generieren. Dabei wird die Oberfläche so bearbeitet, dass eine entsprechende Mikrostruktur in der Metalloberfläche entsteht.

Ferner ist bekannt, dass durch eine Wärmebehandlung die Oberfläche eines Stahls oder eines Edelstahls ebenfalls verändert werden kann. In der Dissertation von Birte Kämmerer "Abhängigkeit der Korrosionsbeständigkeit von der chemischen Oberflächenzusammen-setzung von Chromstählen" (https://opus.bibliothek.uniaugsburg.de/opus4/frontdoor/index/index/docld/2191, Bibliothekskatalog: opus.bibliothek.uni-augsburg.de) wird gezeigt, dass durch die Temperung vermehrt Eisen an die Oberfläche gelangt. Kämmerer fasst ihr Ergebnis wie folgt zusammen: "Die Korrosionsbeständigkeit nimmt zunächst mit zunehmender Auslagerungstemperatur ab, da der Eisen-Anteil in der Deckschicht mit steigender Auslagerungstemperatur deutlich zunimmt. Bei 400°C erreicht dieser Trend sein Extremum und führt mit weiter steigender Auslagerungstemperatur wieder zu einer verbesserten Korrosionsbeständigkeit." Das Ziel einen deutlich verbesserten Korrosionsschutz zu erzeugen, wird in keinem Fall ausreichend befriedigend erreicht.

Somit ist festzustellen, dass sehr wohl bekannt ist, dass die Korrosionsbeständigkeit von chromhaltigen Stählen durch eine gezielte Behandlung (Wärmeeintrag) verändert werden kann. In der Regel verschlechtern Wärmebehandlungen die Korrosionsfestigkeit.

Die Oberflächenbehandlung von metallischen Werkstoffen mittels Lasern, insbesondere mit Lasern im Nah-IR-Bereich bei λ = 1064 nm, ermöglicht einen oberflächennahen Temperatureintrag und damit eine Materialmodifikation im oberflächennahen Bereich, ohne das Bauteil tiefergehend zu verändern. Der Temperatureintrag kann dabei kurzfristig (im ns-Bereich) so groß sein, dass das gesamte Material oder aber nur einzelne Legierungsbestandteile, je nach Ablationsschwelle, direkt sublimiert und dadurch abgetragen werden. Alternativ kann auch die Diffusion spezieller Elemente der Legierung an die Oberfläche angeregt werden. Die Laserwechselwirkungstiefe liegt dabei typischerweise im Bereich weniger bis einiger µm.

Tests zeigen, dass allein durch eine Laserbehandlung eines Edelstahls dessen Korrosionsfestigkeit ansteigt, dieser jedoch trotzdem nicht die für die Anwendung gewünschte Korrosionsfestigkeit erreicht. Z.B. wird ein laserbehandelter Edelstahl (1.4404) immer noch durch 25-% Salzsäure bei 35°C angegriffen. Nach weniger als 1 Stunde ist eine flächige Korrosion bereits optisch erkennbar. Daher besteht eine Aufgabe der vorliegenden Erfindung darin, Lösungen anzugeben, welche eine weiter verbesserte Korrosionsbeständigkeit, insbesondere für Wärmetauscheranwendungen, gewährleisten können.

Für viele Anwendungen ist eine Verbesserung der Korrosionsschutzeigenschaften gegenüber dem Stand der Technik wünschenswert. Dies betrifft insbesondere die Beständigkeit gegenüber dem dauerhaften Einsatz starker Laugen und Säuren in Wärmetauscheranwendungen. Aus der DE 102013219337 B3 ist eine plasmapolymere Korrosionsschutzschicht bekannt. In Versuchen hat sich herausgestellt, dass die dort beschriebene Korrosionsschutzschicht auf z.B. legierten Edelstählen jedoch nicht die gewünschte Beständigkeit aufweist. Vielmehr löst sich die Beschichtung in vielen Bereichen schnell von der Oberfläche. Offensichtlich war es nicht möglich unter den plasmatechnischen Randbedingungen (zur Aufbringung der Korrosionsschutzschicht) geeignete Vorbehandlungen aufzufinden, um die Schichthaftung ausreichend aufzubauen.

Weiterhin beschreibt die DE 102013219331 B3 einen plasmapolymeren Festkörper, insbesondere eine plasmapolymere Schicht, die bei einem gegebenen C/O-Verhältnis über einen außergewöhnlich hohen E-Modul verfügt. Die DE 102013219331 B3 betrifft ferner einen Festkörper, umfassend ein Substrat und auf dieses Substrat aufgebracht eine plasmapolymere Schicht sowie die Verwendung einer plasmapolymeren Schicht als Trennschicht in einem Formwerkzeug und auch die Verwendung einer solchen Schicht zur Verbesserung der Reinigungsfähigkeit eines Festkörpers mit Wasser.

In der DE 102013210176 B3 wird in erster Linie ein Verfahren zur Beschichtung von Magnesium oder einer Magnesiumlegierung beschrieben, bei dem ein Oberflächenabschnitt (A) des Substrats mittels eines Lasers in einer Atmosphäre, die wenigstens eine Kohlenstoff- und eine Sauerstoffquelle enthält, vorzugsweise wenigstens CO2, erhitzt wird, so dass eine Schicht (B) auf dem Oberflächenabschnitt (A) des Substrats gebildet wird, die Magnesiumoxid und Magnesiumcarbonat enthält.

Ferner beschreibt die DE 102009007100 A1 ein Flachstahlprodukt umfasst eine metallische Beschichtung, die auf einer Basisschicht aus einem Stahlmaterial aufgebracht ist, wobei der Hauptbestandteil der Beschichtung Zink ist. In die metallische Beschichtung sind drei Schichten eingeprägt, von denen zwei teilweise miteinander legiert sind. Die Beschichtung ist gegebenenfalls mit einer Plasmapolymerschicht beschichtet.

Schließlich beschreibt die EP 1722006 A1 beschreibt ein Verfahren zur Korrosionsschutz-Oberflächenbehandlung von Flüssigkeitsbehältern, das darin besteht, mindestens eine Korrosionsschutzschicht auf der Innenfläche eines Flüssigkeitsbehälters abzuscheiden. Die Abscheidung mindestens einer Korrosionsschutzschicht erfolgt durch Plasmaabscheidung unter Verwendung des Behälters als Reaktionskammer.

Daher war es Aufgabe der Erfindung, einen Weg zu beschreiben mit dem es möglich ist, kostengünstig Edelstähle mit einem über die Werkstoffklasse hinaus deutlich verbesserten Korrosionsschutz auszurüsten, so dass derartige Werkstoffe im Bereich höherer Korrosionsschutzklassen anwendbar werden. Insbesondere war es wünschenswert, dass sich der erfindungsgemäße Korrosionsschutz effektiv, großflächig und/oder kostengünstig auf Oberflächen aufbringen lässt. Besonders bevorzugt war dabei, dass sich die erfindungsgemäße korrosionsstabile Oberfläche in starken Säuren und Laugen möglichst wenig verändert, damit aber eine dauerhafte Schutzwirkung gewährleistet werden kann.

Diese Aufgabe wird gelöst durch ein Substrat mit Korrosionsschutzsystem, wobei das Substrat aus Stahl besteht und das Korrosionsschutzsystem an der Oberfläche des Substrates angeordnet ist und (i) eine plasmapolymere Schicht umfasst für welche die Untergrenze des E-Moduls der Beschichtung durch folgende Funktion (1) bestimmt ist: $E = 25 - 31,5 * x + 13,5 * {x}^{2} - 1,85 * {x}^{3}$ mit
x = C/O Verhältnis ermittelt mittels XPS
E = E-Modul [GPa]
x ≥ 0,5 und ≤ 2,0, bevorzugt x ≥ 0,5 und ≤ 1,8

wobei auf der Oberfläche der Schicht gemessen mittel XPS für das Maximum des Si 2p - Peaks gilt:

| | |
|---|---|
| für E-Modul < 10 GPa: | 102,5 - 102,8 eV |
| für E-Modul 10-20 GPa: | 102,7 - 103,1 eV und bevorzugt für |
| für E-Modul > 20 GPa: | > 103,0 eV |

und (ii) zwischen der plasmapolymeren Schicht und dem Substrat eine Zone mit gegenüber dem Substrat angereicherten Korrosionsschutzelementen ausgewählt aus der Gruppe bestehend aus Cr, Mn, Mo, Si und Ti, wobei die Zone mit gegenüber dem Substrat angereicherten Korrosionsschutzelementen durch eine Modifikation des Substratmaterials ohne Hinzufügen weiteren Materials mittels einer Laserbehandlung und/oder mittels Elektronenstrahlbehandlung hergestellt oder herstellbar ist. Folglich stellt die Zone mit angereicherten Korrosionsschutzelementen insbesondere auch eine Zone dar, bei der Elemente wie Fe, C, N, Ni, und P abgereichert sind.

Eine "Zone angereicherter Korrosionsschutzelemente" ist hierbei im Sinne des vorliegenden Textes entweder eine Schicht mit deutlichen Schichtgrenzen zum Substrat oder der Bereich, in dem ein Gradient mit steigender Konzentration an Korrosionsschutzelementen, ausgehend von der Konzentration an Korrosionsschutzelementen im Substrat besteht. Eine solche Zone ist keine plasmapolymere Schicht und erfindungsgemäß hergestellt oder herstellbar durch eine Modifikation des Substratmetrials ohne Hinzufügen weiteren Materials.

Korrosionsschutzelemente im Sinne des vorliegenden Textes sind Chrom, Mangan, Molybdän, Silizium und Titan, wobei bevorzugte Korrosionsschutzelemente Chrom, Molybdän und Mangan sind. Bevorzugt bedeutet "gegenüber dem Substrat angereichert", dass die Summe der Korrosionsschutzelemente gegenüber der Summe der Korrosionsschutzelemente im Substrat angereichert ist (jeweils Stoffmenge), bevorzugt um wenigstens ≥ 2 at-%, weiter bevorzugt ≥ 5 at-%, bezogen auf die Summe der im Substrat bzw. die Summe der in der Übergangszone enthaltenen Elemente. Im Zweifelsfall erfolgt die Bestimmung der im Substrat bzw. in der Zone mit gegenüber dem Substrat angereicherten Korrosionsschutzelementen mittels EDX, wie im Messbeispiel 3 beschrieben.

Umgekehrt ist die Verringerung von korrosionsanfälligen Elementen, insbesondere von Fe aus der Zone mit angereicherten Korrosionsschutzelementen bevorzugt. "Verringerung" ist mit den gleichen sowie den gleichen bevorzugten Differenzen wie bei "Anreicherung" zu verstehen, selbstverständlich mit dem umgesetzten Vorzeichen.

Plasmapolymere unterscheiden sich von klassischen Polymeren dadurch, dass bei ihrer Herstellung eine Fragmentierung von in der Regel gasförmigen Precursoren erfolgt. Dementsprechend zeigen Plasmapolymere im Unterschied zu klassischen Polymeren keine regelmäßigen repetitiven Untereinheiten, auch wenn - je nach Herstellungsprozess - eine Nahordnung nicht ausgeschlossen werden kann.

Der E-Modul der Beschichtung im Sinne der vorliegenden Erfindung wird mittels des im Messbeispiel 1 beschriebenen Verfahrens bestimmt.

Das C/O-Verhältnis wird mittels XPS (x-ray photoelectron spectroscopy) im Zweifelsfall gemäß dem Messbeispiel 2 ermittelt. Das Gleiche gilt auch für Verschiebung des Maximums des Si 2p Peaks.

Wie oben bereits beschrieben ist die plasmapolymere Schicht bereits als Korrosionsschutzschicht bekannt, zeigt aber insbesondere bei dem Einsatz auf Stahl eine unzureichende Haftung. Zu der Beschreibung der erfindungsgemäß einzusetzenden plasmapolymeren Schicht wird auch auf die DE 10 2013 219 337 B3 verwiesen.

Überraschenderweise hat sich nun herausgestellt, dass eine Kombination der vorgenannten plasmapolymeren Schicht mit einer Anreicherung der genannten Korrosionsschutzelemente die Haftung der plasmapolymeren Schicht auf Substraten, insbesondere auf eisenhaltigen Substraten und ganz besonders auf Edelstahlsubstraten, in einem nicht erwarteten Maße verbessert und somit einen synergetischen Effekt im Rahmen des Korrosionsschutzes erzielt werden kann.

Der korrosionssteigernde Effekt ist auch deshalb besonders überraschend, weil die beschriebenen, erfindungsgemäß einzusetzenden plasmapolymeren Schichten keine ausreichenden Sperrschichten für Wassermoleküle oder Chloridionen darstellen. Außerdem ist immer mit technischen Fehlstellen in der Beschichtung zu rechnen, so dass zumindest lokal korrosive Substanzen die Grenzfläche zwischen Beschichtung und Substrat erreichen.

Bevorzugt ist ein erfindungsgemäßes Substrat mit Korrosionsschutzsystem, wobei der maximale polare Anteil der Oberflächenenergie der Oberfläche der plasmapolymeren Schicht durch folgende Funktionen (2) oder (2a) bestimmt ist: $σ \left(p\right) = 0,28 * E + 0,106$ oder $σ \left(p\right) = 1,2$ je nachdem welcher Wert der Funktionen (2) und (2a) der größere ist,
mit
σ(p) = polarer Anteil der Oberflächenenergie [mN/m]
E = E-Modul [GPa]
für E = 0,75 - 12,4, bevorzugt 1,0 - 12,4, weiter bevorzugt 1,25 - 12,4
   und/oder
die Oberflächenenergie der Oberfläche der plasmapolymeren Schicht hinsichtlich ihrer Obergrenze durch folgende Funktion (3) bestimmt ist: $σ = 0,9 * E + 21,7$
und die Oberflächenenergie der Oberfläche der plasmapolymeren Schicht hinsichtlich ihrer Untergrenze bevorzugt durch folgende Funktion (4) bestimmt ist: $σ = 0,25 * E + 22,25$ mit
   σ = Oberflächenenergie [mN/m]
   E = E-Modul [GPa].

Die Oberflächenenergie und der polare Anteil der Oberflächenenergie wird im Zweifelsfall gemäß Messbeispiel 3 bestimmt.

Auch hier hat sich unerwarteter Weise herausgestellt, dass die Korrosionsschutzverbesserung, die sich aus der erfindungsgemäßen Kombination aus gegenüber dem Substrat angereicherten Korrosionsschutzelementen und der erfindungsgemäß einzusetzenden plasmapolymeren Schicht bei den genannten Oberflächenenergien bzw. den polaren Anteilen der Oberflächenenergien resultiert, besonders deutlich zeigt.

Zum Erzielen der genannten Oberflächenenergien wird ebenfalls auf die DE 10 2013 219 337 B3 verwiesen.

Ferner wird auf die bevorzugten Zusammensetzungen der erfindungsgemäß einzusetzenden Schicht verwiesen, die in der genannten Patentschrift beschrieben sind und hiermit auf dem Wege der Verweisung Bestandteil der vorliegenden Anmeldung werden.

Ein bevorzugtes erfindungsgemäßes Substrat mit Korrosionsschutzsystem ist ein solches, wobei die Zone mit gegenüber dem Substrat angereicherten Korrosionsschutzelementen einen vom Substrat weg steigenden Anreicherungsgradienten der Korrosionsschutzelemente besitzt.

Ein solches Substrat bzw. die entsprechende Zone mit gegenüber dem Substrat angereicherten Korrosionsschutzelementen ist zum einen über eine Reihe von unter anderem bevorzugt einzusetzenden Anreicherungsverfahren (siehe auch unten) zugänglich, zum anderen ermöglicht sie in einem besonderen Grade eine Haftungsverbesserung der erfindungsgemäß einzusetzenden plasmapolymeren Schicht.

Es ist ein erfindungsgemäßes Substrat mit Korrosionsschutzsystem, wobei die Zone mit gegenüber dem Substrat angereicherten Korrosionsschutzelementen hergestellt oder herstellbar ist mittels einer Laserbehandlung, und/oder mittels Elektronenstrahlbehandlung Erfindungsgemäß sind Verfahren vorgestellt, bei denen zum Herstellen der Anreicherung der Korrosionsschutzelemente kein Material hinzugefügt wird.

Besonders bevorzugt ist, dass die Zone mit gegenüber dem Substrat angereicherten Korrosionsschutzelementen mittels einer Laserbehandlung hergestellt wurde.

Überraschenderweise konnte insbesondere durch die Laseroberflächenmodifizierung das Haftungsverhalten der einzusetzenden plasmapolymeren Schicht deutlich verbessert werden. Die Erfinder konnten beobachten, ohne an diese Theorie gebunden zu sein, dass insbesondere bei Stahloberflächen durch die bevorzugten Verfahren zum Erzeugen einer Zone mit gegenüber dem Substrat angereicherten Korrosionsschutzelementen, ganz besonders durch Laserbehandlung der Eisenanteil bei eisenhaltigen Substraten wie zum Beispiel Stahl oder Edelstahl deutlich verringert wird, sodass im Falle eines beispielsweise chromhaltigen Stahls ein chromangereichertes Oxid an der Oberfläche verbleibt. Das eine derartige Oberfläche einen derart verbesserten Haftgrund gegenüber der erfindungsgemäß einzusetzenden plasmapolymeren Korrosionsschutzschicht bietet, war nicht vorherzusehen.

Genauere Untersuchungen der Laservorbehandlung auf (chrom-)legierten Edelstählen zeigen eine Materialveränderung insbesondere von zwei Größen. Während die Anreicherung von chromhaltigen Oxiden zur Materialoberfläche hin (also weg vom Substrat) in erster Linie in einem Schichtdickenbereich von über 10 nm, bevorzugt über 15 nm, besonders bevorzugt im Bereich von 15 - 20 nm erfolgt (dies entspricht dann der Dicke der Zone gegenüber dem Substrat angereicherten Korrosionsschutzelementen) (siehe Fig. 3a)) findet in einem tiefergehenden Bereich von wenigen µm, bevorzugt in einem Bereich von bis zu 2 µm, lediglich eine Veränderung der Korngrenzenstruktur des Substrates statt (siehe Fig. 3b)).

Aufgrund der geringen Dicke der ersten Zone von wenigen bis mehreren Zehn-Nanometern kann die laserbehandelte Oberfläche eine interferenzbedingte Farberscheinung aufweisen, die von der Schichtdicke dieses Bereichs, der Schichtzusammensetzung und dem eigentlichen Substratmaterial abhängig ist. Die zusätzliche Applikation der plasmapolymeren Beschichtung kann dabei zu einer weiteren Veränderung der Interferenzfarbe führen. In einem erfindungsgemäßen, aber nicht einschränkenden Beispiel, führt die Laserbehandlung entsprechend dem weiter unten aufgeführten Beispiel 1 zu einer Interferenzfarbe mit einem goldenen bis goldbraunen Farbton.

Um erfindungsgemäß bevorzugte Laservorbehandlungen auszuführen, wird Folgendes empfohlen:
- Verwendung eines gepulsten Lasers mit einer Pulsdauer im ns-Bereich und einer Energiedichte auf der Substratoberfläche von mindestens 100 mJ/cm². Bevorzugt wird ein Laser mit einer Wellenlänge im Nahen und Mittleren IR-Bereich (0,7 µm bis 10,6 µm) verwendet, besonders bevorzugt mit einer Wellenlänge von 1064 nm.

Eine Verbesserung des Korrosionsschutzes im Sinne der vorliegenden Erfindung liegt zumindest dann vor, wenn durch die Einwirkung starker Säuren eine gegenüber dem unbeschichteten Zustand verlangsamte Oberflächenveränderung, z.B. durch die Bildung von durch der Legierung typischen Korrosionsprodukten, vorliegt. Es ist bevorzugt hierzu als Schnelltest die beschichtete Oberfläche mit 25%-iger HCl bei 35°C über einen Zeitraum von 15 bis 60 min zu prüfen und mit einer unbeschichteten Oberfläche des gleichen Materialtyps zu vergleichen, die der gleichen Belastung ausgesetzt wurde. Eine Verbesserung der Oberflächenbeständigkeit gegenüber Säuren oder Laugen liegt dann vor, wenn der beschriebene Test eine durch die erfindungsgemäße Beschichtung verlangsamte Oberflächenveränderung zeigt, bevorzugt sichtbar bereits mit dem bloßen Auge.

Bevorzugt ist ein erfindungsgemäßes Substrat mit Korrosionsschutzsystem, wobei die Zone mit gegenüber dem Substrat angereicherten Korrosionsschutzelementen ≥ 12 Atom-%, bevorzugt ≥ 15 Atom-%, besonders bevorzugt ≥ 20 Atom-% Korrosionsschutzelemente umfasst, gemessen mittels XPS. (Gemeint ist immer die Summe der oben genannten Korrosionsschutzelemente, bevorzugt der bevorzugten Korrosionsschutzelemente, bezogen auf die Gesamtzahl der mit EDX (Messbeispiel 3) erfassten Atome).

Es ist ein erfindungsgemäßes Substrat mit Korrosionsschutzsystem, wobei das Substrat aus Stahl und weiter bevorzugt aus Edelstahl besteht, bevorzugt gemessen mittels EDX (Messbeispiel 3)

Stahl im Sinne des vorliegenden Textes ist eine metallische Legierung, welche primär aus Eisen besteht. Nach DIN EN 10020:2000-07 enthält die Eisenlegierung eine Kohlenstoffgehalt von < 2,06% (Eine begrenzte Anzahl von Chromstählen kann auch einen höheren Kohlenstoffgehalt aufweisen).

Edelstahl im Sinne des vorliegenden Textes ist nach EN 10020 ein Stahl mit besonderem Reinheitsgrad, z.B. mit einem geringen Schwefel- und Phosphorgehalte. Von besonderem Interesse, auch im Sinne dieser Anmeldung, sind legierte Edelstähle, insbesondere Chrom-, Chromnickel-, Chrom-Molybdän- und Titanstahl. Als Beispiel für derartige Edelstähle seien die Werkstoffe X5CrNi18-10, X5CrNiMo17-12-2 und X2CrNiMo17-12-2 erwähnt.

Bevorzugt ist ein erfindungsgemäßes Substrat mit Korrosionsschutzsystem, ausgewählt aus der Gruppe bestehend aus Wärmetauscher, Wärmeüberträger, medizinischem Gerät oder Werkzeug, Beschlag für z.B. Möbel, Fahrzeuge oder Anhänger, Auszugseinheit z.B. für Backöfen, Küchen oder Möbel; Zier- und Funktionselemente für Transportmittel, z.B. Zierleisten, Geländer, Komponenten für (Meer-)Wasserentsalzungs- oder Filtrationsanlagen und chemische Abluftreinigung, wie z.B. Gehäuse oder Verrohrungen, Komponenten für Rauchgasanlagen und Seewassereinsatz.

Teil der Erfindung ist auch die Verwendung eines oben definierten Korrosionsschutzsystems zur Erzielung eines Korrosionsschutzes auf einem oben beschriebenen Substrat, wobei das Substrat aus Stahl und weiter bevorzugt aus Edelstahl besteht und weiter bevorzugt eine der Substratarten darstellt, die oben explizit beschrieben sind.

Teil der Erfindung ist auch ein Verfahren zum Erzeugen eines erfindungsgemäßen Substrates mit Korrosionsschutzsystem, umfassend die Schritte:
a) Bereitstellen eines Substrates, wobei das Substrat aus Stahl besteht, bevorzugt wie oben als bevorzugt beschrieben,
b) Erzeugen einer Zone mit gegenüber dem Substrat angereicherten Korrosionsschutzelementen, bevorzugt wie weiter oben als bevorzugt definiert, wobei die Zone mit gegenüber dem Substrat angereicherten Korrosionsschutzelementen durch eine Modifikation des Substratmaterials ohne Hinzufügen weiteren Materials mittels einer Laserbehandlung und/oder mittels Elektronenstrahlbehandlung hergestellt oder herstellbar ist, und
c) Abscheiden einer wie oben definierten plasmapolymeren Schicht.

Besonders bevorzugt im Sinne des erfindungsgemäßen Verfahrens ist, dass im Schritt b) eine der bevorzugten Behandlungsvarianten eingesetzt wird, ganz besonders, dass eine Laserbehandlung umfasst ist oder dass der Schritt b) aus einer Laserbehandlung besteht. Nachfolgend wird die Erfindung anhand von Beispielen näher erläutert:

### Messbeispiele

### Messbeispiel 1: E-Modul:

Die Nanoindentierung ist eine Prüftechnik, mit der über eine feine Diamantspitze (dreiseitige Pyramide [Berkovich], Radius wenige 100nm) die Härte von Oberflächenbeschichtungen ermittelt werden kann. Es wird hierbei entgegen der makroskopischen Härtebestimmung (wie z.B. Vickershärte) nicht die durch eine Normalkraft eingeprägte verbliebene Indentierungsmulde vermessen, sondern eine eindringtiefenabhängige Querschnittsfläche des Nanoindentors angenommen. Diese tiefenabhängige Querschnittsfläche wird über eine Referenzprobe mit bekannter Härte ermittelt (i.d.R. Fused Silica).

Die Nanoindentierung verwendet während der Aufbringung der Normalkraft eine empfindliche Auslenkungssensorik (kapazitive Platten), mit der die Eindringtiefe bei steigender und wieder sinkender Normalkraft präzise gemessen werden kann - ganz anders als bei der klassischen Vorgehensweise. Die Normalkraft-Eindringtiefe-Kurve gibt während der Anfangsphase der Entlastung insitu die Steifigkeit der Probe an. Mithilfe der von der Referenzprobe bekannten Querschnittsfläche des Nanoindentors kann so das Elastizitätsmodul und die Härte der Probe bestimmt werden. Die maximale Prüfkraft für die Nanoindentierung liegt in der Regel unterhalb von 15 mN.

Zur Messung der reinen Eigenschaften der Beschichtung ohne Beeinflussung durch das Substrat wird eine Faustregel von 10% der Schichtdicke verwendet. Tiefergehende Eindringkurven beinhalten einen Einfluss durch das verwendete Substrat. Bei steigenden Eindringtiefen von über 10% der Schichtdicke nähern sich die gemessenen Werte für Elastizitätsmodul und Härte sukzessive an die des Substrats an. Die beschriebene Auswertung nach diesem Messverfahren wird nach Oliver & Pharr benannt [W.C. Oliver, G.M. Pharr, An improved technique for determining hardness and elastic modulus using load and displacement sensing indentation experiments, J. Material Res. (1992) Vol. 7, No. 6, 1564-1583].

Zur einfacheren Variation der Eindringtiefen bei verschiedenen Lasten wird das sogenannte multiple Be- und Entlastungsverfahren, kurz Multiindentierungsverfahren, verwendet. Hierbei werden auf einer festen Stelle segmentweise Be- und Entlastungen vorgenommen. Die lokalen Belastungsmaxima werden dabei kontinuierlich gesteigert. Auf der festen Stelle können so tiefenabhängige Werte des Elastizitätsmoduls und der Härte ermittelt werden. Zusätzlich werden aus statistischen Zwecken auf einem Messfeld verschiedene unbeeinflusste Stellen der Probe ebenfalls angefahren und getestet. Durch Vergleich zwischen Einzelindentierung und Multiindentierungsverfahren haben Schiffmann & Küster nachgewiesen, dass es nur sehr kleine Abweichungen zwischen den ermittelten Werten der beiden Verfahren gibt [K. I. Schiffmann, R. L.A. Küster; Comparison of Hardness and Young's Modulus by Single Indentation and Multiple Unloading Indentation. In: Zeitschrift für Metallkunde 95 (2004) 5, 311-316]. Zur Kompensation werden längere Haltezeiten zur Verhinderung von Kriecheffekten der Piezoscanner vorgeschlagen [K. I. Schiffmann, R. L.A. Küster; Comparison of Hardness and Young's Modulus by Single Indentation and Multiple Unloading Indentation. In: Zeitschrift für Metallkunde 95 (2004) 5, 311-316].

Dementsprechend wurde beispielsweise bei Proben aus Ausführungsbeispiel 2 mit 10 Multiindents pro Stelle mit maximal 0,055 mN gemessen. Die Multiindents haben lokale Kraftmaxima, die dann auf 20% der Kraft reduziert wurden. Diese Entlastungskurven wurden in der Form einer Tangente von 98 bis 40% ausgewertet. Es wurden 10 Messpunkte für die Statistik und Homogenität getestet. Die Entfernung der Messpunkte betrug 50 µm, um Einflüsse, wie beispielsweise plastische Deformationen der zu prüfenden Schicht, durch vorherige Messungen zu vermeiden. Die Schichtdicke betrug 1839 nm. Für die Einhaltung der Faustformel für die Eindringtiefe von max. 10% der Schichtdicke sind die Entlastungskurven bei den Multiindents des gezeigten Beispiels bis zur maximalen Kraft von 0,055 mN zulässig für die Auswertung. Bei geringeren Schichtdicken ist auf die zugehörige max. lokale Kraft zu achten, um die 10% - Regel nicht zu überschreiten.

Für die Nanoindentierungen der Ausführungsbeispiele wurde ein Universal Material Tester (UMT) mit Nanoindentierungsmodul Nano-Head (NH2) der Fa. CETR (nunmehr unter Fa. Bruker AXS S.A.S.) mit entsprechender Vibrationsdämpfungstechnik (Minus k) in einer thermisch und akustischen Isolierungskammer eingesetzt.

Entsprechend dem Multiindentierungsverfahren wurde beispielsweise bei Proben, welche entsprechend Ausführungsbeispiel 1 hergestellt wurden, mit 10 Multiindents pro Stelle mit maximal 0,055 mN gemessen. Die Multiindents haben lokale Kraftmaxima, die dann auf 20% der Kraft reduziert wurden. Diese Entlastungskurven wurden in der Form einer Tangente von 98 bis 40% ausgewertet. Es wurden 10 Messpunkte für die Statistik und Homogenität getestet. Die Entfernung der Messpunkte betrug 50 µm, um Einflüsse wie beispielsweise plastische Deformationen der zu prüfenden Schicht durch vorherige Messungen zu vermeiden. Die Schichtdicke betrug 2017 nm. Für die Einhaltung der Faustformel für die Eindringtiefe von max. 10% der Schichtdicke sind die Entlastungskurven bei den Multiindents des gezeigten Beispiels bis zur maximalen Kraft von 0,055 mN zulässig für die Auswertung. Bei geringeren Schichtdicken ist auf die zugehörige max. lokale Kraft zu achten, um die 10% - Regel nicht zu überschreiten.

Die maximale Kraft für die Eindringtiefe und die korrespondierende Entlastungskurve ist also hier im Zweifelsfall ≤ 0,055 mN, bevorzugt ist sie bei Schichtdicken von ≤ 1000 nm im Zweifelsfall ≤ 0,020 mN.

### Messbeispiel 2: XPS-Messungen:

Die XPS-Messungen werden für die Bestimmung von Stoffmengenverhältnissen für die erfindungsgemäßen Schichten eingesetzt. Hierzu wird wie folgt vorgegangen:
Die XPS-Untersuchungen erfolgten mit einem VG 220i-XL-System (Fa. VG Scienta). Parameter: Magnetlinsenmode, Abnahmewinkel der Photoelektronen 0°, monochromatisierte AIK_{α}-Anregung, Constant Analyser Energy-Mode (CAE) mit 70 eV Passenergie in Übersichtsspektren sowie 20 eV in energetisch hochaufgelösten Linienspektren, Analysenfläche: 0,65 mm ø, die Neutralisation von elektrisch nichtleitenden Proben erfolgt mit niederenergetischen Elektronen (4 eV). Die Nachweisempfindlichkeit der Methode ist elementspezifisch und liegt bei ca. 0.1 at%, d.h. ca. 1000 ppm. Zur Kompensation von Aufladungseffekten wird die C-C-Spezies zuzuordnende C1s-Hauptphotoemmissionslinie bei der Auswertung auf 285 eV festgelegt, dadurch verschieben sich die Lagen der weiteren Photolinien entsprechend.

Der XPS-Spektrometer wurde unter Berücksichtigung der ASTM-Norm E902-94 eingerichtet. ASTM-Norm E 1078 - 90 wurde im Hinblick auf das Probenhandling vor und während der Analyse eingesetzt. Für die Verarbeitung der gewonnenen Messdaten wurden die Normen ASTM E 996-94 und E995-95 herangezogen. Mitgeltende Unterlagen sind die in den Normen benannten Referenzen.

Mit Hilfe dieser Vorgehensweise ergeben sich sowohl die elementaren Zusammensetzungen, als auch die Si 2p-Peakverschiebungen (siehe Fig. 1), wie sie in Tabelle 1 dargestellt sind.

### Messbeispiel 3: Oberflächenenergie:

Die Oberflächenenergie wird gemäß der DIN 55660-2 vom Dez. 2011 mit einem Kontaktwinkelmessgerät G2 der Fa. Krüss bestimmt. Dabei werden als Prüfflüssigkeiten Wasser, Dijodmethan und Ethylenglykol mit hohem Reinheitsgrad verwendet. Die Prüfflüssigkeiten weisen folgende Kenndaten auf:

| | | |
|---|---|---|
| Wasser | Oberflächenenergie: 72,8 mN/m, | polarer Anteil: 51,0 mN/m |
| Dijodmethan | Oberflächenenergie: 50,8 mN/m, | polarer Anteil: 0,0 mN/m |
| Ethylenglykol | Oberflächenenergie: 47,7 mN/m, | polarer Anteil: 16,8 mN/m |

Das verwendete Messverfahren ist die dynamische Messung (fortschreitender Kontaktwinkel), bei der während der Flüssigkeitszufuhr der Randwinkel bestimmt wird. Die Einstellung der Basislinie erfolgt im Zweifelsfall händisch, horizontal in der Mitte zwischen der Spritzenspitze und dem Spiegelbild. Der Nadelabstand wird auf ca. 2 mm eingestellt. Vor der Messung wird die Oberfläche ggf. mit Aceton gesäubert (einmalige ganz leichtes abwischen mit Aceton und einem fuselfreien Tuch), um die Gefahr von Fehlmessungen zu reduzieren.

Als Prüfflüssigkeitsmenge werden 6 µl mit einer Dosierrate von 11,76 µl/min verwendet. Die eigentliche Messung beginnt nach 5 s, dies entspricht einem Vorschubvolumen von ca. 1 µl. Es werden pro Flüssigkeit 3 Tropfen aufgesetzt. Die jeweiligen Ergebnisse werden gemittelt.

Die Auswertung der Kontaktwinkel sowie der Oberflächenenergie und des polaren Anteils der Oberflächenenergie erfolgte über die Software "Drop Shape Analysis (DSA) for Windows" (Version 1.91.0.2) der Firma Krüss. Dabei wurde für die Bestimmung des Kontaktwinkels das Polynomverfahren 2 verwendet. Die Auswertung für Oberflächenenergien bis 30 mN/m wurde nach Wu [S. Wu, Calculation of interfacial tension in polymer systems, Journal of Polymer Science, Part C: Polymer Symposia (1971), Vol. 34, Issue 1, 19-30] und für Oberflächenenergien über 30 mN/m nach Owens-Wendt-Rabel-Kaelble vorgenommen. Die Auswertung erfolgte ohne Fehlergewichtung.

Es ergaben sich die in Tabelle 1 angegebenen Werte für die Oberflächenenergie und deren polaren Anteil.

Dieser Mangel konnte durch die erfindungsgemäße Laser-Oberflächenmodifizierung behoben werden. Diese reduziert den Eisenanteil in der Stahloberfläche erheblich, so dass im Wesentlichen im Fall des chromhaltigen Stahls ein chromangereichertes Oxid verbleibt. Eine derartige Oberfläche stellt erstaunlicherweise einen gravierend besseren Haftgrund für eine plasmapolymere Korrosionsschutzschicht nach DE102013219337B3 dar. Somit wird es ermöglicht, im Hinblick auf die Korrosionsschutzwirkung die Laservorbehandlung mit einer plasmapolymeren Korrosionsschutzschicht zu kombinieren.

### Messbeispiel 4: EDX-Messung:

Die Energiedispersive Röntgenspektroskopie (EDX) ist eine Methode zur elementaren Materialcharakterisierung. Dabei wird die zu untersuchende Probe mittels eines PrimärElektronenstrahls einheitlicher Energie energetisch angeregt. Die Probe relaxiert, indem elementspezifische Röntgenstrahlung ausgesandt wird, welche mit einem geeigneten Detektor analysiert werden kann.

Die Elementanalyse findet dabei typischerweise ab einer Ordnungszahl von 6 (Kohlenstoff) statt, so dass organische Substanzen identifiziert werden können. Quantitative Aussagen mit einem geringen Fehler sind jedoch für leichte Elemente unter Umständen schwierig. Der Grund hierfür liegt in einer dünnen Schutzschicht ("window") vor dem EDX-Detektor, die dafür sorgt, dass das nötige Vakuum im Detektor erhalten bleibt, selbst wenn der Probenraum belüftet wird (wie beispielsweise in einem Rasterelektronenmikroskop beim Probenwechsel). Unglücklicherweise jedoch absorbiert diese Schutzschicht die niederenergetische Röntgenstrahlung von leichten Elementen, was die Quantifizierung erschwert. Abhängig von dem verwendeten Fenster-Material können so Elemente ab Ordnungszahl 11 (Natrium, Beryllium-Fenster) oder 6 (C, polymer-basierte dünne Fenster) detektiert und analysiert werden. In Systemen in denen der Probenraum nicht belüftet wird (wie z.B. in einem Transmissionselektronenmikroskop) können auch fensterlose Detektoren eingesetzt werden und so selbst Elemente bis zur Ordnungszahl 3 (Lithium) untersucht werden.

Ortsaufgelöste Messungen (von bis zu 1-2 nm lateraler Auflösung) sind aber nur dann möglich, wenn zum einen der Primärelektronenstrahl soweit fokussiert und zum anderen die zu untersuchende Probe so dünn präpariert werden kann, so dass die Ausbreitung des Primärelektronenstrahls in der Probe vom Fokuspunkt ausgehend weitestgehend unterdrückt wird. Der zweite Punkt ist deswegen wichtig, da Röntgenstrahlen aus dem gesamten Ausbreitungsbereich des Elektronenstrahls in der Probe (sog. Anregungsbirne) ausgesendet werden. Die Form und Ausprägung dieser Anregungsbirne hängt dabei in erster Linie von der Energie der Primärelektronen (je höher, desto ausgedehnter und tiefer) und der Probendicke (je dicker, desto besser kann sich die Anregungsbirne voll ausprägen) der Probe ab. Ideal sind sehr dünne Proben, die mit hoher Primärelektronenenergie untersucht werden. Diese beiden Voraussetzungen sind z.B. bei der Untersuchung von Proben im Transmissionselektronenmikroskop (TEM) erfüllt. Die Probendicke ist hier üblicherweise unter 100nm, was die Ausbreitung der Anregungsbirne verhindert, und die Energie des Primärelektronenstrahls beträgt mehrere hundert keV, was dazu führt, dass sich der Primärelektronenstrahl beim Durchlaufen der Probe kaum aufweitet. Untersuchungen in einem Raster-Elektronenmikroskop (REM) hingegen haben das Problem, dass hier üblicherweise dicke Proben mit geringerer Primärelektronenenergie untersucht werden. Die geringe Energie der Elektronen führt zu einer raschen Auffächerung des Primärelektronenstrahls unter der Probenoberfläche und die Dicke der Probe ermöglicht der Anregungsbirne sich komplett auszuprägen. Bei einer typischen Primärelektronenenergie im REM von 20keV ist die Ausdehnung der Anregungsbirne grob mit 1µm in alle Raumrichtungen abzuschätzen (analytische Auflösung) unabhängig davon, ob der Primärelektronenstrahl für die Analyse auf 1nm fokussiert wurde (typische Auflösung moderner REMs). Die Ausdehnung der Anregungsbirne verwäscht somit die laterale Auflösung des REMs.

In diesem Messbeispiel wird mit Hilfe der Focused Ion Beam Methode (FIB) zunächst ein Probendünnschnitt (eine TEM-Lamelle) mit einer finalen Probendicke von unter 100nm hergestellt. Um die eigentliche Oberflächenbeschaffenheit und -chemie dabei zu erhalten, wird zuvor in dem entsprechenden Bereich eine Schutzschicht aus Kohlenstoff und Platin mittels EBID ("electron beam induced deposition") und IBID ("ion beam induced deposition") aufgebracht.

Anschließend erfolgt die EDX-Untersuchung im TEM. In diesem Fall wurde das Transmissionselektronenmikroskop Tecnai TF-20 S-Twin G² der Firma FEI (Hillsboro, Oregon) verwendet. Das Mikroskop wurde dabei im Rastermodus STEM ("scanning transmission electron microscopy") mit einen Spotgröße von etwa 1-2nm benutzt. Der verwendete Detektor war ein EDAX r-TEM EDX-Detektor mit S-UTW Fenster ("super ultrathin window"), dessen Auflösung 136eV beträgt.

Die Fig. 4a stellt ein Linienprofil an der Oberfläche einer elektropolierten 1.4404 Stahloberfläche (nach Laserbehandlung) dar. Der Startpunkt (Position 0 nm) ist mit einem Kreuz in der STEM-Abbildung in der Fig. 4a markiert.

Fig. 4b und 4c stellen die Messergebnisse dar.

Ein mittels EDX-Messungen erstelltes Linienprofil (siehe Fig. 4a) einer elektropolierten 1.4404 Stahlprobe vor der Laserbehandlung zeigt unmittelbar an der Oberfläche lediglich eine dünne Oxidschicht (ca. 5 nm, dunkler Bereich in der Mitte der Fig. 4a). In tieferen Lagen (von der Oberfläche aus ca. 70 nm ins Bulkmaterial, nach links) sinkt der Eisenanteil geringfügig auf etwa 40 at-% ab, wohingegen der Kohlenstoffanteil auf ca. 30 at-% ansteigt. Über der Oxidschicht findet ein deutlicher Anstieg der Kohlenstoff- und Platinsignale statt, welche auf die für die FIB-Präparation notwendige Schutzschicht zurückzuführen ist.

Dagegen weist die Probe, welche zusätzlich einer Laserbehandlung mit dem Parameter 2 aus dem Ausführungsbeispiel 1 unterzogen wurde, deutliche Veränderungen auf. Die Oxidschichtdicke ist durch die Behandlung auf ca. 16 nm angewachsen. Im Oxid befinden sich nahezu kein Eisen, kein Molybdän, kein Silizium und kein Nickel (nur im bulknahen Bereich) mehr. Dagegen ist Chrom und Mangan zusammen mit Sauerstoff deutlich angereichert. Es haben sich entsprechende Oxide gebildet. Diese fördern die Korrosionsstabilität und die Haftung der nachfolgend applizierten, plasmapolymeren Beschichtung.

Die Fig. 5a stellt ein Linienprofil an der Oberfläche einer elektropolierten 1.4404 Stahloberfläche (nach Laserbehandlung) dar. Der Startpunkt (Position 0 nm) ist mit einem Kreuz in der Fig. 5a markiert.

Die Fig. 5b und 5c stellen die Messergebnisse dar.

Im Zweifelsfall werden Anteile von Elementen stets wie in diesem Messbeispiel bestimmt.

### Ausführungsbeispiele

### Beispiel 1:

Der verwendete Edelstahl (X2CrNiMo17-12-2; 1.4404, V4A) gehört zu den gebräuchlichen korrosionsbeständigen Edelstahlsorten. Durch seinen Molybdän-Gehalt zeichnet er sich durch eine hohe Beständigkeit gegenüber nichtoxidierenden Säuren und halogenhaltigen Medien aus. Darüber hinaus ist dieser Werkstoff gut zu verarbeiten und kann bei Temperaturen von bis zu 550°C eingesetzt werden. In Bezug auf die Korrosionsbeständigkeit (insbesondere bei Anwesenheit von Chloriden) ist dieser Werkstoff ebenfalls aufgrund des Molybdän-Zusatz deutlich besser als z.B. der häufig verwendete Edelstahl X5CrNi18-10, 1.4301 (V2A).

In natürlichen Umweltmedien und Industriegebieten mit mäßigen Chlor- und Salzkonzentrationen sowie in der Lebensmittel- und Pharmaindustrie zeigt Edelstahl 1.4404 eine ausgezeichnete Korrosionsbeständigkeit. Aufgrund des niedrigen Kohlenstoffgehaltes ist das Material beständig gegen interkristalline Korrosion gemäß DIN EN ISO 3651 Teil 2.

Jedoch ist Edelstahl 1.4404 nicht meerwasserbeständig. Somit ist er für gehobene Korrosionsschutzanwendungen zunächst nicht geeignet. Dies bestätigt die folgende Tabelle 1 mit Laborversuchen (optimalen Probenkörper) der Herstellerfirma Deutsche Edelstahlwerke. [Werkstoffdatenblatt Acidur 4404 der Deutschen Edelstahlwerke, 16/10/2015 2015-0016]

**Tabelle 1: Korrosionseigenschaften 1.4404**

| **Angriffsmittel** | **Konzentration** | **Temperatur** | **Beständigkeit** |
|---|---|---|---|
| NaCl | Gesättigt | 20°C | Gefahr von Lochkorrosion |
| Meerwasser | Gesättigt | 20°C | Gefahr von Lochkorrosion |
| Wasserdampf | | 400°C | beständig |
| Salpetersäure | 7% | 20°C | beständig |
| Schwefelsäure | 1% | 20°C | beständig |
| Ameisensäure | 10% | 20°C | beständig |

Erfindungsgemäß wird der Werkstoff zunächst einer Laserbehandlung unterzogen, wobei zur weiteren Oberflächenoptimierung vorgeschlagen, jedoch nicht vorgeschrieben wird, die Werkstückoberfläche zunächst mittels Elektropolitur zu glätten. Dies kann im Sinne der Erfindung generell bevorzugt sein.

Für die Laserbehandlung wird ein CL250-Gerät der Fa. Clean-Lasersysteme GmbH mit einer Leistung der Strahlquelle von 250 W verwendet. Der diodengepumpte Nd:YAG-Laser (kurz für Neodym-dotiertes Yttrium-Aluminium-Granat als aktives Medium) emittiert eine infrarote Strahlung mit einer Wellenlänge von 1064 nm. Das System verfügt über eine Q-Switch-Güteschaltung, die Pulsfolgefrequenzen von 10 bis 40 kHz, und Pulslängen von minimal 80 bis 200 ns erlaubt. Die resultierende maximale Pulsenergie dieses Systems beträgt damit 21 mJ.

Die verwendeten Laserparameter waren:
Parameter 1: Leistung: 250 W, Pulsfolgefrequenz: 12 kHz, Pulsdauer: 100 ns, scannend in x-Richtung, Scangeschwindigkeit: 2050 mm/s, Überlapp: 75 %, Fluenz: 5 J/cm², Wiederholungen: 2
Parameter 2: Leistung: 165 W, Pulsfolgefrequenz: 12 kHz, Pulsdauer: 100 ns, Scangeschwindigkeit: 2050 mm/s, Überlapp: 75 %, Fluenz: 3,8 J/cm², Wiederholungen: 2, scannend jeweils in x- und y-Richtung

Anschließend wurden die Proben, welche sich durch die Laserbehandlung farblich verändert hatten (leichte Goldfärbung), mit einer erfindungsgemäß einzusetzen plasmapolymeren Korrosionsschutzschicht nach DE102013219337 versehen. Hierzu wurde eine Plasmapolymerisationsanlage mit einem Volumen von ca. 1m³ verwendet. Die Anlage ist gekennzeichnet durch ihre große Elektrodenfläche ca. 3m², welche somit annähernd der Fläche der elektrischen Masse entspricht. Die Proben wurden mit der Elektrode in Hochfrequenzkontakt gebracht. In der Anlage wurde mit den Arbeitsgasen Hexamethydisiloxan und Sauerstoff ein Arbeitsdruck von 0,018 mbar eingestellt, nachdem zuvor mit reinem Sauerstoff eine Vorreinigung der Oberfläche stattfand. Eine Hochfrequenzleistung von 1200 W wurde in die Elektroden eingekoppelt. Die Gase wurden im Verhältnis 2:1 verwendet mit einer Gesamtmenge von 135 sccm. Die erzeugte Schichtdicke betrug 0,55 µm, der E-Modul 1,3 GPa, die Oberflächenenergie 23,5 mN/m mit einem polaren Anteil nach Wu von 0,85 mN/m.

Geprüft wurde die Wirksamkeit der Korrosionsschutzschicht durch einen Test über einen Zeitraum von bis zu 16 Std. in 35°C warmer 25-prozentiger Salzsäure. Dieser Test erlaubte keine Unterscheidung zwischen den Laserparametern 1 + 2. Die Ergebnisse sind in der Tabelle 2 dargestellt und differenzieren daher die Laserbehandlungen nicht:

**Tabelle 2: Korrosionsergebnis nach HCl-Prüfung entsprechend Bearbeitungszustand**

| **Bearbeitung** | **Korrosionsbild** |
|---|---|
| ohne, nur elektropoliert | Flächiger Korrosionsangriff bereits nach 0,5 Std. |
| Laserbehandelt | Leichter flächiger Korrosionsangriff bereits nach 1 Std. |
| Plasmabeschichtet | Spontane Schichtablösung in weiten Bereichen. Bereiche mit Restbeschichtung ohne Befund, sonst flächiger Korrosionsangriff. |
| Laserbehandelt und Plasmabeschichtet | Kein Korrosionsangriff und keine Schichtablösung erkennbar. Ganz wenige technische Fehlstellen mit Lochkorrosion, ohne Schichtunterwanderung nach 16 Std. |

### Beispiel 2:

Für eine weitere Prüfung der Wirksamkeit der Korrosionsschutzschicht wird entsprechend Beispiel 1 ein Edelstahl 1.4404 einer Laserbehandlung unterzogen. Für die Laserbehandlung wird eine CL100-Gerält der Fa. Clean-Lasersysteme GmbH mit einer Leistung der Strahlquelle von 100 W verwendet. Der diodengepumpte Nd:AG.Laser emittiert eine Laserstrahlung mit einer Wellenlänge von 1064 nm, bei einer Pulsfolgefrequenz von 100 bis 200 kHz und einer Pulslänge von 80 ns (bei einer Pulsenergie von 1 mJ). Die resultierende maximale Pulsenergie des Systems beträgt 12,7 J/cm².

Die verwendeten Laserparameter waren:
Parameter 3: Leistung: 20 W; Pulsfolgefrequenz: 200 kHz; Pulsdauer: ~ 100 ns; Scangeschwindigkeit: 2000 mm/s; Überlapp: 90 %; Fluenz: 1,3 J/cm²; Wiederholungen 3
Parameter 4: Leistung: 25 W; Pulsfolgefrequenz: 200 kHz; Pulsdauer: ~100 ns; Scangeschwindigkeit: 2500 mm/s; Überlapp: 87,5; Fluenz: 1,6 J/cm²; Wiederholungen 8
Parameter 5: Leistung: 30 W; Pulsfolgefrequenz: 200 kHz; Pulsdauer: ~100 ns; Scangeschwindigkeit: 3000 mm/s; Überlapp: 85 %; Fluenz: 1,9 J/cm²; Wiederholungen 8

Anschließend wurden die Proben, welche sich durch die Laserbehandlung farblich verändert hatten (überwiegend bläulich bei Parameter 3 / gold- bis goldbraune-Färbung bei Parameter 4 bzw. 5), mit einer erfindungsgemäß einzusetzen plasmapolymeren Korrosionsschutzschicht nach DE102013219337 versehen (entsprechend dem beschriebenen Vorgehen und der Beschichtung in Beispiel 1). Die erzeugte Schichtdicke betrug 0,55 µm, der E-Modul 1,3 GPa, die Oberflächenenergie 23,5 mN/m mit einem polaren Anteil nach Wu von 0,85 mN/m.

Geprüft wurde die Wirksamkeit der Korrosionsschutzschicht durch einen Test über einen Zeitraum von 2 Std. in einer 35°C warmen, 30%-Lösung von Eisen(III)chlorid Hexahydrat (FeCl₃ * 6 H₂O) in Wasser. Als Vergleichszustand wurde in diesem Fall eine unbehandelte Edelstahl-Probe herangezogen. Die optische bzw. mikroskopische Charakterisierung der einzelnen Proben erlaubte eine Charakterisierung der Wirksamkeit der unterschiedlichen Laserparameter (Tabelle 3).

**Tabelle 3: Korrosionsergebnis nach HCl-Prüfung entsprechend Bearbeitungszustand**

| **Bearbeitung** | **Korrosionsbild** |
|---|---|
| ohne, nur elektropoliert | Starke Lochkorrosion bereits nach kurzer Einwirkzeit (tiefgehende Löcher) |
| Laserbehandelt: Parameter 3 | Lokale, kleine Lochkorrosion mit davon ausgehenden Schichtunterwanderungen |
| Laserbehandelt: Parameter 4: | Größere Anzahl an lokal stark begrenzten Korrosionsangriffen mit geringen Anzeichen für Schichtunterwanderung |
| Laserbehandelt: Parameter 5 | Kein Korrosionsangriff und keine Schichtablösung erkennbar. Ganz wenige technische Fehlstellen mit Lochkorrosion |

### Beispiel 3:

In diesem Beispiel wurde eine Energiedispersive Röntgenspektroskopie (EDX) im Querschnitt an mittels der Präparation mit einem fokussierten lonenstrahl (FIB) hergestellten TEM-Lamellen (TEM: Transmissionselektronenmikroskop) durchgeführt. Aufgrund der geringen Probendicke erlaubt es diese Analyse den Schichtaufbau im Oberflächenbereich mit einer Ortsauflösung von ca. 1,5 Nanometer (nm) zu ermitteln.

Zunächst einmal wurde die Elementzusammensetzung an unterschiedlichen Stellen im oberflächennahen Bereich festgestellt, wobei der Sauerstoffgehalt mit zunehmender Entfernung von der Oberfläche sinkt.

### Edelstahl 1.4404 elektropoliert

**Tabelle 4**

| | in at% | | | | | | | |
|---|---|---|---|---|---|---|---|---|
| **Bereich** | **C** | **O** | **Si** | **Cr** | **Mn** | **Fe** | **Ni** | **Mo** |
| 1 | 0,0 | 10,3 | 0,8 | 16,3 | 1,4 | 62,0 | 8,4 | 0,8 |
| 2 | 0,0 | 9,6 | 0,7 | 16,9 | 1,5 | 61,7 | 8,7 | 1,0 |
| 3 | 0,0 | 8,7 | 0,3 | 17,1 | 1,6 | 62,6 | 8,7 | 0,9 |
| **Mittelwert** | **0,0** | **9,5** | **0,6** | **16,7** | **1,5** | **62,1** | **8,6** | **0,9** |

Die weiteren Untersuchungen zeigten, vgl. Fig. 1a) - b), dass die Oberfläche der nur elektropolierten Probe mit einer sehr dünnen Oxidschicht versehen ist (ca. 5 nm). Ansonsten sinkt in der nachfolgenden, ca. 70 nm dicken Schicht der Eisenanteil geringfügig auf etwa 40 at-% ab, wogegen der Kohlenstoffanteil entsprechend auf ca. 30 at-% ansteigt.

Demgegenüber weist die Probe, welche zusätzlich der Laserbehandlung unterzogen wurde, Veränderungen auf (vergl. Fig. 2a) - c.)).

Die Oxidschichtdicke ist durch die Behandlung auf ca. 16 nm angewachsen. Im Oxid befinden sich nahezu kein Eisen, kein Molybdän, kein Silizium und kein Nickel (nur im bulknahen Bereich) mehr. Dagegen ist Chrom und Mangan zusammen mit Sauerstoff deutlich angereichert. Es haben sich entsprechende Oxide gebildet. Diese fördern die Korrosionsstabilität und augenscheinlich auch die Haftung der einzusetzenden plasmapolymeren Schicht.

### Beispiel 4:

In diesem Beispiel wurde verschiedene Oberflächen von Edelstahl 1.4404 (elektropoliert; elektropoliert und laserbehandelt wie in Beispiel 1 und Beispiel 3, elektropoliert und laserbehandelt (Parameter 1 und 2)) mittels XPS-Spektroskopie untersucht. Es ergab sich die folgende Oberflächenzusammensetzung (Tabelle 5):

**Tabelle 5: XPS Oberflächenzusammensetzung unterschiedlich behandelter Oberflächen des Werkstoffes 1.4404**

| | **Elektropoliert** | **Laserbehandlung Parameter 2** | **Laserbehandlung Parameter 1** |
|---|---|---|---|
| **Elemente** | at-% | at-% | at-% |
| Ni | 1,6 | 0,0 | 0,0 |
| Fe | 9,3 | 3,3 | 3,3 |
| Mn | 0,0 | 4,1 | 3,0 |
| Cr | 10,0 | 18,1 | 20,5 |
| O | 39,4 | 50,8 | 50,8 |
| N | 5,4 | 0,4 | 0,4 |
| Ca | 1,5 | 0,2 | 0,3 |
| C | 30,0 | 14,9 | 16,4 |
| Mo | 0,7 | 0,0 | 0,0 |
| S | 0,2 | 0,3 | 0,2 |
| P | 1,3 | 0,0 | 0,0 |
| Si | 0,5 | 7,9 | 5,0 |
| Pb | 0,1 | 0,0 | 0,0 |

Es zeigt sich, wie aufgrund der EDX-Untersuchungen zu erwarten war, auch hier ein Anstieg des Chrom- und Mangangehaltes, wobei eine strahlungsstärkere Laserbehandlung (Parameter 1) den Chromanteil noch weiter steigert. Allerdings ergeben sich auch Unterschiede zur EDX-Untersuchung, da mittels XPS nur die obersten 10 nm untersucht werden. In der Oberfläche findet sich ein verringerter Nickel- und Kohlenstoffanteil, jedoch ein erhöhter Siliziumanteil. Der Eisenanteil ist für beide Lasereinstellungen erfindungsgemäß deutlich reduziert.

Die Untersuchung der einzelnen Elementpeaks zeigt, dass nahezu keine metallischen, Atome mehr vorliegen sondern dass sich durch die Laserbehandlung das Verhältnis von Chrom- + Manganoxid zu Eisen- und Eisenoxid von etwa 2,6 auf 6,7 (Parameter 2 Behandlung) bzw. 7,1 für die Parameter 1 Behandlung verändert.

Das Ergebnis kann so interpretiert werden, dass durch die Laserbehandlung insbesondere der oberflächennahe Eisen-, Nickel- und Molybdän-Anteil reduziert wird. Gleichzeitig findet eine Oxydation der verbleibenden Elemente (insbesondere Chrom und Mangan) statt. Die Oxidschichtdicke nimmt deutlich zu. Da der Wärmeeintrag sehr gering ist und nur auf die Oberfläche beschränkt bleibt wandert kein Eisen aus dem Bulkbereich nach. Es kommt oberflächennah zu einer deutlichen Eisenoxydverarmung.

## Patentansprüche

1. Substrat mit Korrosionsschutzsystem, wobei das Substrat aus Stahl besteht und das Korrosionsschutzsystem an der Oberfläche des Substrates angeordnet ist und (i) eine plasmapolymere Schicht umfasst für die die Untergrenze des E-Moduls der Beschichtung durch folgende Funktion (1) bestimmt ist: $E = 25 - 31,5 * x + 13,5 * {x}^{2} - 1,85 * {x}^{3}$ mit
x = C/O Verhältnis ermittelt mittels XPS
E = E-Modul [GPa]
für x ≥ 0,5 und ≤ 2,0
wobei auf der Oberfläche der Schicht gemessen mittel XPS für das Maximum des Si 2p - Peaks gilt:
| | |
|---|---|
| für E-Modul < 10 GPa: | 102,5 - 102,8 eV |
| für E-Modul 10-20 GPa: | 102,7 - 103,1 eV und bevorzugt für |
| für E-Modul > 20 GPa: | > 103,0 eV |
**dadurch gekennzeichnet, dass**
(ii) zwischen der plasmapolymeren Schicht und dem Substrat eine Zone ist mit gegenüber dem Substrat angereicherten Korrosionsschutzelementen ausgewählt aus der Gruppe bestehend aus Cr, Ni, Mo, Mn, Nb, Cu, Si und Ti, wobei die Zone mit gegenüber dem Substrat angereicherten Korrosionsschutzelementen durch eine Modifikation des Substratmaterials ohne Hinzufügen weiteren Materials mittels einer Laserbehandlung und/oder mittels Elektronenstrahlbehandlung hergestellt oder herstellbar ist.

2. Substrat mit Korrosionsschutzsystem nach Anspruch 1, wobei der maximale polare Anteil der Oberflächenenergie der Oberfläche der plasmapolymeren Schicht durch folgende Funktionen (2) oder (2a) bestimmt ist: $σ \left(p\right) = 0,28 * E + 0,106$ oder $σ \left(p\right) = 1,2$ je nachdem welcher Wert der Funktionen (2) und (2a) der größere ist,
mit
σ(p) = polarer Anteil der Oberflächenenergie [mN/m]
E = E-Modul [GPa]
für E = 0,75 - 12,4
und/oder
die Oberflächenenergie der Oberfläche der plasmapolymeren Schicht hinsichtlich ihrer Obergrenze durch folgende Funktion (3) bestimmt ist: $σ = 0,9 * E + 21,7$
und die Oberflächenenergie der Oberfläche der plasmapolymeren Schicht hinsichtlich ihrer Untergrenze bevorzugt durch folgende Funktion (4) bestimmt ist: $σ = 0,25 * E + 22,25$ mit
σ = Oberflächenenergie [mN/m]
E = E-Modul [GPa].

3. Substrat mit Korrosionsschutzsystem nach Anspruch 1 oder 2, wobei die Zone mit gegenüber dem Substrat angereicherten Korrosionsschutzelementen einen vom Substrat weg steigenden Anreicherungsgradienten der Korrosionsschutzelemente besitzt.

4. Substrat mit Korrosionsschutzsystem nach Anspruch 3, wobei die Zone mit gegenüber dem Substrat angereicherten Korrosionsschutzelementen hergestellt oder herstellbar ist mittels einer Laserbehandlung.

5. Substrat mit Korrosionsschutzsystem nach einem der vorangehenden Ansprüche, wobei die Zone mit gegenüber dem Substrat angereicherten Korrosionsschutzelementen ≥ 12 Atom-%, bevorzugt ≥ 15 Atom-%, besonders bevorzugt ≥ 20 Atom-% Korrosionsschutzelemente umfasst, gemessen mittels XPS.

6. Substrat mit Korrosionsschutzsystem nach einem der vorangehenden Ansprüche, wobei das Substrat aus Edelstahl besteht.

7. Substrat mit Korrosionsschutzsystem nach einem der vorangehenden Ansprüche, ausgewählt aus der Gruppe bestehend aus Wärmetauscher, Wärmeüberträger, Automobilfelge, medizinischem Gerät oder Werkzeug, Beschlag für Möbel, Auszugseinheit z.B. für Backöfen, Küchen oder Möbel; Zier- und Funktionselemente für Transportmittel, z.B. Zierleisten, Geländer, Komponenten für (Meer-)Wasserentsalzungs- oder Filtrationsanlagen und chemische Abluftreinigung, wie z.B. Gehäuse oder Verrohrungen, Komponenten für Rauchgasanlagen und Seewassereinsatz.

8. Verwendung eines Korrosionsschutzsystems wie in einem der Ansprüche 1 bis 5 definiert zur Erzielung eines Korrosionsschutzes für ein Substrat gemäß einem der Ansprüche 1,6 oder 7.

9. Verfahren zum Erzeugen eines Substrates mit Korrosionsschutzsystem nach einem der Ansprüche 1 bis 7, umfassend die Schritte:
a) Bereitstellen eines Substrates, wobei das Substrat aus Stahl besteht,
b) Erzeugen einer Zone mit gegenüber dem Substrat angereicherten Korrosionsschutzelementen wie in einem der Ansprüche 1 oder 3 bis 5 definiert, wobei die Zone mit gegenüber dem Substrat angereicherten Korrosionsschutzelementen durch eine Modifikation des Substratmaterials ohne Hinzufügen weiteren Materials mittels einer Laserbehandlung und/oder mittels Elektronenstrahlbehandlung hergestellt oder herstellbar ist, und
c) Abscheiden einer plasmapolymeren Schicht, wie in einem der Ansprüche 1 oder 2 definiert.

10. Verfahren nach Anspruch 9, wobei Schritt b) eine Laserbehandlung umfasst oder daraus besteht.

## Claims

1. Substrate having an anticorrosion system, wherein the substrate consists of steel and the anticorrosion system is disposed on the surface of the substrate and (i) comprises a plasma-polymeric layer for which the lower limit of the modulus of elasticity of the coating is determined by the following function (1): $E = 25 - 31.5 * x + 13.5 * {x}^{2} - 1.85 * {x}^{3}$ with
x = C/O ratio ascertained by XPS
E = modulus of elasticity [GPa]
for x ≥ 0.5 and ≤ 2.0
wherein the maximum of the Si 2p peak on the surface of the layer measured by XPS is as follows:
| | |
|---|---|
| for modulus of elasticity < 10 GPa: | 102.5-102.8 eV |
| for modulus of elasticity 10-20 GPa: | 102.7-103.1 eV |
| and preferably | |
| for modulus of elasticity > 20 GPa: | > 103.0 eV, |
**characterized in that**
(ii) there is a zone between the plasma-polymeric layer and the substrate that comprises anticorrosion elements enriched relative to the substrate and selected from the group consisting of Cr, Ni, Mo, Mn, Nb, Cu, Si and Ti, where the zone having anticorrosion elements enriched relative to the substrate is produced or producible by a modification of the substrate material without addition of further material by means of a laser treatment and/or by means of electron beam treatment.

2. Substrate having an anticorrosion system according to Claim 1, wherein the maximum polar component of the surface energy of the surface of the plasma-polymeric layer is determined by the following functions (2) or (2a) : $σ \left(p\right) = 0.28 * E + 0.106$ or $σ \left(p\right) = 1.2$ according to which value of the functions (2) and (2a) is the greater,
with
σ(p) = polar component of surface energy [mN/m]
E = modulus of elasticity [GPa]
for E = 0.75-12.4
and/or
the surface energy of the surface of the plasma-polymeric layer, with regard to its upper limit, is determined by the following function (3): $σ = 0.9 * E + 21.7$
and the surface energy of the surface of the plasma-polymeric layer, with regard to its lower limit, is preferably determined by the following function (4): $σ = 0.25 * E + 22.25$ with
σ = surface energy [mN/m]
E = modulus of elasticity [GPa].

3. Substrate having an anticorrosion system according to Claim 1 or 2, wherein the zone having anticorrosion elements enriched relative to the substrate has a rising enrichment gradient of the anticorrosion elements moving away from the substrate.

4. Substrate having an anticorrosion system according to Claim 3, wherein the zone having anticorrosion elements enriched relative to the substrate is produced or producible by means of a laser treatment.

5. Substrate having an anticorrosion system according to any of the preceding claims, wherein the zone having anticorrosion elements enriched relative to the substrate comprises ≥ 12 atom%, preferably ≥ 15 atom%, more preferably ≥ 20 atom%, of anticorrosion elements, measured by XPS.

6. Substrate having an anticorrosion system according to any of the preceding claims, wherein the substrate consists of stainless steel.

7. Substrate having an anticorrosion system according to any of the preceding claims, selected from the group consisting of heat exchanger, heat transferrer, automobile wheel rim, medical device or tool, coating for furniture, pull-out unit, for example for baking ovens, kitchens or furniture; decorative and functional elements for modes of transport, for example decorative strips, guardrails, components for (sea)water desalination or filtration plants and chemical output air cleaning, for example housings or pipework, components for flue gas systems and use in seawater.

8. Use of an anticorrosion system as defined in any of Claims 1 to 5 for achieving protection from corrosion for a substrate according to any of Claims 1, 6 and 7.

9. Method of producing a substrate having an anticorrosion system according to any of Claims 1 to 7, comprising the steps of:
a) providing a substrate, where the substrate consists of steel,
b) generating a zone having anticorrosion elements enriched relative to the substrate as defined in any of Claims 1 or 3 to 5, where the zone having anticorrosion elements enriched relative to the substrate is produced or producible by a modification of the substrate material without addition of further material by means of a laser treatment and/or by means of electron beam treatment, and
c) depositing a plasma-polymeric layer as defined in either of Claims 1 and 2.

10. Method according to Claim 9, wherein step b) comprises or consists of a laser treatment.

## Revendications

1. Substrat à système anti-corrosion, dans lequel le substrat est constitué d'acier et le système anti-corrosion est disposé sur la surface du substrat et (i) comprend une couche polymère par plasma pour laquelle la limite inférieure du module d'élasticité du revêtement est déterminée par la fonction (1) suivante : $E = 25 - 31,5 * x + 13,5 * {x}^{2} - 1,85 * {x}^{3}$ avec
x = rapport C/0 établi au moyen d'une spectrographie XPS
E = module d'élasticité [GPa]
pour x ≥ 0,5 et ≤ 2,0
dans lequel il s'applique sur la surface de la couche, mesuré au moyen d'une spectrographie XPS, pour le maximum du pic Si 2p :
pour le module d'élasticité < 10 GPa : 102,5 - 102,8 eV
pour le module d'élasticité 10-20 GPa : 102,7 - 103,1 eV et de préférence pour
pour le module d'élasticité > 20 GPa : > 103,0 eV
**caractérisé en ce que**
(ii) entre la couche polymère par plasma et le substrat, il y a une zone avec des éléments anticorrosion enrichis par rapport au substrat choisis dans le groupe constitué de Cr, Ni, Mo, Mn, Nb, Cu, Si et Ti, dans lequel la zone avec des éléments anticorrosion enrichis par rapport au substrat est produite ou peut être produite par une modification du matériau de substrat sans ajout d'autre matériau au moyen d'un traitement laser et/ou au moyen d'un traitement par faisceau d'électrons.

2. Substrat à système anti-corrosion selon la revendication 1, dans lequel la fraction polaire maximale de l'énergie de surface de la surface de la couche polymère par plasma est déterminée par les fonctions (2) ou (2a) suivantes : $σ \left(p\right) = 0,28 * E + 0,106$ ou $σ \left(p\right) = 1,2$
selon la valeur des fonctions (2) et (2a) qui est la plus grande
avec
σ(p) = fraction polaire de l'énergie de surface [mN/m]
E = module d'élasticité [GPa]
pour E = 0,75 - 12,4
et/ou
l'énergie de surface de la surface de la couche polymère par plasma en ce qui concerne sa limite supérieure est déterminée par la fonction (3) suivante : $σ = 0,9 * E + 21,7$
et l'énergie de surface de la surface de la couche polymère par plasma en ce qui concerne sa limite inférieure est déterminée de préférence par la fonction (4) suivante : $σ = 0,25 * E + 22,25$
avec
σ = énergie de surface [mN/m]
E = module d'élasticité [GPa]

3. Substrat à système anti-corrosion selon la revendication 1 ou 2, dans lequel la zone avec des éléments anticorrosion enrichis par rapport au substrat possède un gradient d'enrichissement des éléments anticorrosion augmentant en s'éloignant du substrat.

4. Substrat à système anti-corrosion selon la revendication 3, dans lequel la zone avec des éléments anticorrosion enrichis par rapport au substrat est produite ou peut être produite au moyen d'un traitement laser.

5. Substrat à système anti-corrosion selon l'une quelconque des revendications précédentes, dans lequel la zone avec des éléments anticorrosion enrichis par rapport au substrat comprend ≥ 12 %at, de préférence ≥ 15 %at, de manière particulièrement préférée ≥ 20 %at d'éléments anticorrosion, mesuré au moyen d'une spectrographie XPS.

6. Substrat à système anti-corrosion selon l'une quelconque des revendications précédentes, dans lequel le substrat est constitué d'acier inoxydable.

7. Substrat à système anti-corrosion selon l'une quelconque des revendications précédentes, choisi dans le groupe constitué des échangeur de chaleur, échangeur thermique, jante d'automobile, appareil médical ou outil, ferrure pour meuble, unité tiroir par exemple pour fours, cuisines ou meubles ; éléments décoratifs et fonctionnels pour moyens de transport, par exemple enjoliveurs, baguettes, composants pour installations de dessalement d'eau (de mer) ou filtration et épuration d'air vicié chimique, comme par exemple boîtiers ou tuyauteries, composants pour installations de gaz de fumée et prise d'eau de mer.

8. Utilisation d'un système anti-corrosion tel que dans une des revendications 1 à 5 définie pour l'obtention d'une protection contre la corrosion pour un substrat selon l'une quelconque des revendications 1, 6 ou 7.

9. Procédé pour la production d'un substrat à système anti-corrosion selon l'une quelconque des revendications 1 à 7, comprenant les étapes :
a) de fourniture d'un substrat, dans lequel le substrat est constitué d'acier,
b) de production d'une zone avec des éléments anticorrosion enrichis par rapport au substrat tels que dans une des revendications 1 ou 3 à 5, dans lequel la zone avec des éléments anticorrosion enrichis par rapport au substrat est produite ou peut être produite par une modification du matériau de substrat sans ajout d'autre matériau au moyen d'un traitement laser et/ou au moyen d'un traitement par faisceau d'électrons, et
c) de dépôt d'une couche polymère par plasma, telle que définie dans une des revendications 1 ou 2.

10. Procédé selon la revendication 9, dans lequel l'étape b) comprend un traitement laser ou en est constituée.
